# EUROPÄISCHE PATENTSCHRIFT

(11) **EP 0 456 113 B1**
(45) Veröffentlichungstag und Bekanntmachung des Hinweises auf die Patenterteilung: **19.07.1995**
(21) Anmeldenummer: 91107100.9
(22) Anmeldetag: 02.05.1991
(51) Int. Cl.: B65D 23/02

(54) **Oberflächenvergütete Gläser in Primärpackmitteln von Lyophilisaten**
Glass containers internally coated with a silicone and having an in situ freeze-dried solid product
Emballage de verre interne enduite de silicone contenant un produit lyophilisé

(30) Priorität: 08.05.1990 DE 4014665
(43) Veröffentlichungstag der Anmeldung: 13.11.1991
(73) Patentinhaber: SCHWARZ PHARMA AG, D-40789 Monheim (DE)
(72) Erfinder: Klokkers-Bethke, Karin, Dr., D-63322 Rödermark (DE); Fischer, Wilfried, Dr., D-51399 Burscheid (DE)
(74) Vertreter: Werner, Hans-Karsten, Dr.Dipl.-Chem.

(56) Entgegenhaltungen:
- US-A- 2 504 482
- WORLD PATENTS INDEX Week 7937, Derwent Publications Ltd., London, GB; AN 79-66884B

## Beschreibung

Die Erfindung betrifft oberflächenvergütete Gläser in Primärpackmitteln von Lyophilisaten und deren Verwendung bei der Herstellung von Lyophilisaten.

Feuchtigskeitsempfindliche Arzneistoffe, die parenteral durch Infusion oder Injektion angewandt werden sollen, müssen zur Lagerung stabilisiert werden. Ein übliches Verfahren ist die Trocknung der Arzneistofflösungen mittels Lyophilisation. Dazu werden wäßrige Lösungen der Arzneistoffe in Glasampullen, Vials oder Stechkappenflaschen gefüllt, eingefroren und bei vermindertem Druck gefriergetrocknet. Glasampullen werden nach beendeter Trocknung außerhalb des Gefriertrockners zugeschmolzen, Vials und Stechkappenflaschen können im Gefriertrockner mit den bereits vorher aufgesetzten Gefriertrockenstopfen verschlossen werden.

Für die pharmazeutische Qualität des Produktes sind in erster Linie die Zusammensetzung und Konzentration der Hilfsstoffe enthaltenden Wirkstofflösung, die Art und Weise des Einfrierens mit dem jeweiligen Temperaturgradienten sowie die Endtemperatur von Bedeutung. Weiterhin beeinflussen der Temperatur- und Druckverlauf sowie die Zeit der Gefriertrocknung, die Schichtdicke der zu gefriertrocknenden Lösung, die Behältergeometrie hinsichtlich der Kontaktfläche zur kühl- und beheizbaren Stellplatte sowie die Feuchte beim Produktverschluß die pharmazeutische Qualität.

Für die produktionsmäßige Fertigung sind ebenso entscheidend die zuverlässige exakte Volumendosierung der zu trocknenden Lösung in das Behältnis hinein, ohne daß Lösung an den Ampullenhals oder an den Vialrand gelangt, sowie die Vermeidung aller Umstände, die zu Produktresten in Spieß oder Schulter der Ampullen bzw. zwischen der Kontakt- und Dichtfläche zwischen Vial und Stopfen führen können. Letzeres trägt im Rahmen der Gewährleistung der Gehaltshomogenität in den einzelnen Ampullen oder Vials einer Charge und der Gehaltskonformität von Charge zu Charge entscheidend mit dazu bei, die Entnehmbarkeit der deklarierten Dosis sicherzustellen sowie Risiken für die Produktstabilität, die bei Produktanhaftungen an der Dichtfläche des Vialrandes mit dem Stopfen durch unzureichende Dichtung entstehen, zu vermeiden.

Die Produktreste im Hals von Ampullen sind in der Sichtkontrolle der Bulkware (dies sind die bereits verschlossenen Produktbehälter) erkennbar und müssen aussortiert werden. Die mangelnde Konsistenz und Form des Produktkuchens führt im Fall von Ampullen zu einem Herstell- oder Ausbeuteverlust, der je nach Rohstoff- und Fertigungskosten die Herstellung unterschiedlich stark verteuert. Die Produktanhaftung zwischen der Dichtfläche von Vials mit ihren Stopfen ist in der Sichtkontrolle der Bulkware nicht ohne weiteres erkennbar, nach dem Aufbringen der Schutzkappen ist sie vollständig verborgen. Diese Undichtigkeit führt zum unkontrollierten Eindringen von Luftfeuchtigkeit in die Vials bei Lagerung und birgt damit die Gefahr einer hydrolytischen Zersetzung der Wirkstoffe in sich.

Aus dem Dokument WORLD PATENT INDEX, week 7937, Derwent Publications Ltd., London, GB; AN 79-668848 B & JP-A-54 097 617 vom 01. August 1979 ist bekannt, daß die Oberflächen von Glasbehältnissen mittels bestimmter Siliconlösungen behandelt werden können.

Als besonders bevorzugt zu verwendende Substanz wird Methyltrimethoxysilan beschrieben. Durch die Behandlung mit den dort beschriebenen Silanlösungen wird ein Oberflächenfilm auf dem Glas erzeugt, der allgemein Anhaftungen von Pulverteilchen an den Glaswandungen vermindern soll, erhöhte Hitzebeständigkeit und chemische Resistenz vermittelt.

Diesem Dokument läßt sich jedoch kein Hinweis entnehmen, daß unter Einsatz von innenwandig silikonisierten Gläsern ohne Verlust am erhaltenen Lyophilisat pharmazeutische Zubereitungen lyophilisiert werden können.

Aufgabe der vorliegenden Erfindung ist es, die oben beschriebenen Nachteile zu vermeiden.

Diese Aufgabe wurde dadurch gelöst, daß durch Silikonisierung oberflächenvergütete Gläser bei der Herstellung von Lyophilisaten und in Primärpackmitteln für Lyophilisate eingesetzt werden.

Nach einer Ausgestaltung der Erfindung werden die vorgenannten oberflächenvergüteten Gläser zur Herstellung von Lyophilisaten verwendet, die den Wirkstoff PGE₁ enthalten.

Zwar ist bekannt, daß silikonisierte Glasoberflächen unter der Bezeichnung "Glasgüte II" eingesetzt werden (Hartke, Mutschler, Herausgeber, DAB 9 Kommentar, Band I, Seite 353, Wissenschaftliche Verlagsgesellschaft mbH Stuttgart, Govi Verlag GmbH, Frankfurt 1987). Entsprechend dem Stand der Technik wird die Silikonisierung bei Injektionsflaschen und -ampullen angewandt, um beim Entleeren "das Ablaufen von Flüssigkeitsresten zu erleichtern, was insbesondere bei teuren Füllgütern wie Antibiotika Bedeutung hat" (H.Sucker, P.Fuchs, P.Speiser, Hrsg. Pharmazeutische Technologie Seite 762, Georg Thieme Verlag Stuttgart 1978). Eine andere Anwendung dient zur Erhöhung der hydrolytischen Resistenz, eine Anwendung, die jedoch in Fachkreisen umstritten ist (Hagers Handbuch der Pharmazeutischen Praxis, 4. Ausgabe, Band 7, Teil A, Seite 373, Springer Verlag Berlin, Heidelberg, New York 1971). Im weiteren kann die Silikonisierung bei Spritzen zur Reduzierung der Reibung des Kolbens oder des Stopfens (im Falle der Zweikammerspritze) mit dem Spritzenzylinder eingesetzt werden. Im Falle von an Gläsern adsorbierenden Wirkstoffen z.B. aus den Substanzklassen Peptide und Proteine dient die Silikonisierung zur Verringerung der Glasadsorption.

Aufgrund der bisherigen Verwendungszwecke silikonisierter Gläser war es nicht vorhersehbar, durch ihren Einsatz die Kompaktheit und Kohärenz des Lyophilisates in der Weise verbessern zu können, daß eine fehlerfreie Lyophilisation des Produktes ermöglicht wird. Infolge der extremen Verbesserung der Kohärenz, Kompaktheit und Geometrie des getrockneten Produktes wird seine unerwünschte Verteilung innerhalb des Behältnisses in Schulter, Spieß oder an die Stopfenkontaktfläche des Gefäßes vermieden.

Demgemäß betrifft eine weitere Ausgestaltung der Erfindung ein Verfahren zur Verhinderung des Produktausschusses von Lyophilisaten, indem das zu lyophilisierende Produkt in an der jeweiligen Innenseite mit einer Silikonschicht vergütete gläserne Primärpackmittel verbracht wird und unter Bildung einer kompakten Produktvorlage lyophilisiert wird.

Vorteilhafterweise wird das Verfahren bei zu lyophilisierenden Produkten eingesetzt, die den Wirkstoff PGE₁ enthalten.

Beim Einfrieren entsteht dabei ein maximal dichter und optimal geformter Eiskörper, der wesentlich gleichmäßiger zu lyophilisieren ist als ein unterschiedliche Schichtdicken enthaltender Eiskörper.

Im Falle der Lyophilisation eines Prostaglandin E₁ Produktes, das neben PGE₁ auch α-Cyclodextrin und Lactose enthält, wird bei Verwendung des dem Stand der Technik entsprechenden Primärpackmittels der Glasgüte I (d.h. besonders natriumarmen und damit im Kontakt mit wäßrigen Lösungen deren pH nicht verändernden Glases, Klassifizierung nach gültigen Pharmakopoen, z.B. Ph. Eur. oder USP XII) circa 10 % Produktausschuß bei der Gefriertrocknung des Produktes in Ampullen erhalten. Dieser Produktausschuß wird verursacht durch einen Produktkuchen mangelnder Kohärenz und zu geringer mechanischer Stabilität, der zur Verteilung von Lyophilisat im gesamten Behäter in ca. 10 % der Ampullen jeder Charge führt. Dieser Produktverlust erhöht im Falle der Verwendung von Ampullen die Produktionskosten, im Falle von Vials oder Stechkappenflaschen kann die Lagerstabilität unvorhersehbar verringert werden. Die Versuche, über die Modifikation der Gefriertrocknungsbedingungen den Produktausschuß zu verringern, verliefen erfolglos.

Überraschenderweise zeigte sich jedoch, daß die Verwendung von durch Silikonisierung oberflächenvergütetem Glas die o.g. Produktmängel beseitgt.

Das Ausführungsbeispiel, ohne darauf beschränkt zu sein, erläutert die Erfindung.

### Beispiel

Hergestellt wurde eine Lösung mit einer Zusammensetzung pro Ampulle von 20 »g PGE₁ als circa 3 %iger Einschlußkomplex des α-Cyclodextrins und 50 mg Lactose·H₂O in 400 »l Wasser für Injektionszwecke. Diese Lösung wurde volumendosiert in alternativ 5 ml Glasampullen, Glas Güteklasse I, bzw. 5 ml Glasampullen, Glasgüte I mit zusätzlicher Einbrennsilikonisierung, die mit einer handelsüblichen wäßrigen Silikonölemulsion aufgebracht worden war, gefüllt. Die in nachstehender Tabelle 1 genannten Lyophilisationsparameter wurden variiert und führten zu dem jeweils aufgeführten Ergebnis:

## Patentansprüche

1. Verwendung von gläsernen Primärpackmitteln mit einer Silikonbeschichtung der jeweils inneren Glasoberfläche zur Herstellung von Lyophilisaten.

2. Verwendung von gläsernen Primärpackmitteln nach Anspruch 1 zur Herstellung von Lyophilisaten, die den Wirkstoff PGE₁ enthalten.

3. Verfahren zur Verhinderung des Produktausschusses von Lyophilisaten, dadurch gekennzeichnet, daß das zu lyophilisierende Produkt in an der jeweiligen Innenseite mit einer Silikonschicht vergütete gläserne Primärpackmittel verbracht wird und unter Bildung einer kompakten Produktvorlage lyophilisiert wird.

4. Verfahren nach Anspruch 3, dadurch gekennzeichnet, daß das zu lyophilisierende Produkt den Wirkstoff PGE₁ enthält.

## Claims

1. The use of glass containers as primary packaging means having its inside surface coated with a silicone material for manufacturing Lyophilizates.

2. The use of glass containers as primary packaging means according claim 1 for the manufacturing of freeze-dried products which contain the active substance PGE₁.

3. Process for preventing the loss of lyophilized products, characterized in that the product to be lyophilized is transferred to primary packaging means made of glass which are coated on the inside surface with a silicone layer after which it is lyophilized to form a compact product.

4. Process according claim 3 characterized in that the product to be lyophilized contains the active substance PGE₁.

## Revendications

1. Utilisation d'emballages de verre internes enduits de silicone sur la surface intérieure respective du verre en vue de la fabrication de produits lyophilisés.

2. Utilisation d'emballages de verre internes selon la revendication 1 en vue de la fabrication de produits lyophilisés contenant le principe actif constitué par la PGE₁.

3. Procédé destiné à éviter les déchets de produits lyophilisés, caractérisé en ce que le produit à lyophiliser est mis dans des emballages de verre internes traités par un revêtement de silicone sur leur face interne respective et que ce produit, qui forme une réserve de produit compacte, est lyophilisé.

4. Procédé selon la revendication 3, caractérisé en ce que le produit à lyophiliser contient le principe actif constitué par la PGE₁.
